# EUROPÄISCHE PATENTSCHRIFT

(11) **EP 1 415 039 B1**
(45) Veröffentlichungstag und Bekanntmachung des Hinweises auf die Patenterteilung: **27.08.2008**
(21) Anmeldenummer: 02754894.0
(22) Anmeldetag: 17.07.2002
(51) Int. Cl.: D21H 19/44, D21H 25/14

(54) **PAPIERSTREICHMASSEN FÜR DAS GUSSSTRICHVERFAHREN**
PAPER COATING SLURRIES FOR CAST COATING
COMPOSITIONS D'ENDUCTION DE PAPIER POUR UN PROCEDE DE COUCHAGE AU GLACIS

(30) Priorität: 25.07.2001 DE 10135380
(43) Veröffentlichungstag der Anmeldung: 06.05.2004
(73) Patentinhaber: BASF SE, 67056 Ludwigshafen (DE)
(72) Erfinder: DISTLER, Dieter, 74321 Bietigheim-Bissingen (DE); SCHÄDLER, Volker, 67000 Strasbourg (DE); LEMAN, Titus P.T.Tira Wahari Lestari, JI.H.R.Rasuna Said Jakarta 12950 (ID); STEINMACHER, Thomas, 74182 Obersulm (DE)
(86) Internationale Anmeldenummer: PCT/EP2002/007934
(87) Internationale Veröffentlichungsnummer: WO 2003/012199

(56) Entgegenhaltungen:
- EP-A- 0 359 349
- EP-A- 0 718 379
- WO-A-00/00528
- US-A- 3 356 517
- US-A- 5 658 981
- US-A- 6 117 491

## Beschreibung

Die Erfindung betrifft ein Verfahren zur Herstellung von beschichteten Papieren durch Beschichtung von Rohpapieren mit Papierstreichmassen enthaltend ein mineralisches Pigment und eine wässrige Polymerdispersion als Bindemittel, dadurch gekennzeichnet, dass die Polymerdispersion erhältlich ist durch Emulsionspolymerisation von ethylenisch ungesättigten Verbindungen (Monomere) und die Papierstreichmasse oberhalb von 35°C geliert, d.h. die Viskosität der Papierstreichmasse zwischen 35 und 60°C auf mindestens den doppelten Wert verglichen mit der Viskosität bei 30°C ansteigt und dass die Beschichtung der Papiere nach einem Gussstrichverfahren erfolgt, welches durch folgende Verfahrensschritte gekennzeichnet ist:
- Aufbringen der wässrigen Papierstreichmasse auf Rohpapier
- Inkontaktbringen des beschichteten Papiers mit einem auf mindestens 90°C aufgeheizten Zylinder aus Metall, insbesondere mit einem Chromzylinder.

Die Herstellung von hochwertigen Papieren mit sehr hohem Glanz und Glätte, z. B: für dekorative Verpackungen oder Grußpostkarten oder Etiketten erfolgt oft nach dem so genannten Gussstrichverfahren. Das Güssstrichverfahren ist z.B. in US 3356517 beschrieben.

Papierstreichmassen für das Gussstrichverfahren enthalten Proteine mit einem isoelektrischen Punkt, insbesondere Kasein, als Bindemittel. Das Protein bewirkt u.a. eine Gelierung der Papierstreichmasse während des Gussstrichverfahrens.

Beim Gussstrichverfahren wird die Papierstreichmasse auf das Rohpapier aufgetragen und bei Temperaturen von 50 - 80°C teilgetrocknet. Das noch feuchte, beschichtete Papier wird auf einem heißen Zylinder, im allgemeinen einem Chromzylinder, dessen Temperatur vorzugsweise oberhalb 90°C, aber unterhalb 150°C liegt, kalandriert. Die Gelierung des Kasein ermöglicht hierbei eine Kalandrierung ohne Schädigung des Papiers und die Herstellung eines Papiers mit besonderen Eigenschaften, wie Glanz und Glätte.

Beim bisherigen Gussstrichverfahren ist man auf die Verwendung geeigneter Proteine, im allgemeinen Kasein angewiesen.

Gewünscht sind daher alternative Papierstreichmassen, welche sich für das Gussstrichverfahren eignen und die Herstellung von Papieren mit unvermindert hochwertigem Erscheinungsbild erlauben.

Thermosensible Polymerdispersionen, d.h. Polymerdispersionen mit stark temperaturabhängiger Viskosität sind z. B. bekannt aus DE 2400428. Sie werden empfohlen für unterschiedliche Anwendungen, insbesondere als Bindemittel für Faservliese.

Pigmentierte Papierstreichmassen, die einen Viskositätsanstieg oberhalb 35°C zeigen, sind z.B. in EP-A-718 379, US-A 5,658,981, EP-A-359 349, US-A 6,117,491 und WO-A-00/00528 beschrieben. Gussstrichverfahren werden nicht offenbart.

Aufgabe der vorliegenden Erfindung waren daher alternative Papierstreichmassen für das Gussstrichverfahren. Die Papierstreichmassen sollen Papiere mit möglichst hohem Glanz, hoher Glätte und guter Bedruckbarkeit ergeben.

Demgemäß wurde das eingangs definierte Verfahren gefunden.

Ein wesentliches Merkmal der Papierstreichmasse ist, daß die gesamte Papierstreichmasse bei einer Temperatur zwischen 35 und 60°C geliert, d.h. die Viskosität der gesamten Papierstreichmasse steigt in diesem Temperaturbereich stark an, mindestens auf den doppelten Wert, vorzugsweise mindestens auf 2,5-, insbesondere mindestens auf den 3-fachen Wert der Viskosität der Papierstreichmasse bei 30°C, insbesondere auch auf das entsprechende Vielfache des Wertes bei 35°C.

Die Viskosität der Papierstreichmassse liegt unterhalb 30°C bzw. auch 35°C, insbesondere im Bereich zwischen 30 und 10°C, im allgemeinen bei 100 bis 1500 mPas vorzugsweise 200 bis 1000 mPas. Die Viskosität ist in diesem Bereich im allgemeinen wenig temperaturabhängig. Oberhalb 35°C tritt die Gelierung ein.

Die Viskosität steigt dann im Bereich von 35 bis 60°C auf das oben angegebene Vielfache an. Ab 60°C, oft auch schon ab ca. 50°C endet dieser Anstieg und die Temperaturabhängigkeit wird deutlich geringer. Die Darstellung der Viskosität als Funktion der Temperatur zeigt im Bereich zwischen 35 und 60°C im allgemeinen einen S-förmigen Verlauf, der durch einen Wendepunkt (Gelierungspunkt genannt) in der Mitte des Gelierungsbereichs gekennzeichnet ist.

Die Viskosität wird vorzugsweise als Brookfield Viskosität (bei 100 Umdrehungen pro Minute) gemessen und im mPas angegeben.

Die Papierstreichmasse enthält als wesentlichen Bestandteil eine wäßrige Polymerdispersion als Bindemittel.

Die Polymermasse ist erhältlich durch Emulsionspolymerisation von ethylenisch ungesättigten Verbindungen (Monomere).

Vorzugsweise besteht das in der wäßrigen Dispersion dispergierte Polymer (im nachfolgenden kurz Polymer genannt) zu mindestens 40 Gew.-%, insbesondere zu mindestens 60 Gew.-%, besonders bevorzugt zu mindestens 80 Gew.-% aus sogenannten Hauptmonomeren, ausgewählt aus C₁- bis C₂₀-Alkyl(meth)acrylaten, Vinylestern von bis zu 20 C-Atomen, ethylenisch ungesättigten Nitrilen, Vinylhalogeniden, Vinylethern von 1 bis 10 C-Atome enthaltenden Alkoholen, aliphatischen Kohlenwasserstoffen mit 2 bis 8 C-Atomen und ein oder zwei Doppelbindungen oder Mischungen dieser Monomeren.

Zu nennen sind z. B. (Meth)acrylsäurealkylester mit einem C₁-C₁₀-Alkylrest, wie Methylmethacrylat, Methylacrylat, n-Butylacrylat, Ethylacrylat und 2-Ethylhexylacrylat.

Insbesondere sind auch Mischungen der (Meth)acrylsäurealkylester geeignet.

Vinylester von Carbonsäuren mit 1 bis 20 C-Atomen sind z. B. Vinyllaurat, -stearat, Vinylpropionat, Versaticsäurevinylester und Vinylacetat.

Als vinylaromatische Verbindungen kommen Vinyltoluol, a- und p-Methylstyrol, a-Butylstyrol, 4-n-Butylstyrol, 4-n-Decylstyrol und vorzugsweise Styrol in Betracht. Beispiele für Nitrile sind Acrylnitril und Methacrylnitril.

Die Vinylhalogenide sind mit Chlor, Fluor oder Brom substituierte ethylenisch ungesättigte Verbindungen, bevorzugt Vinylchlorid und Vinylidenchlorid.

Als Vinylether zu nennen sind z. B. Vinylmethylether oder Vinylisobutylether. Bevorzugt wird Vinylether von 1 bis 4 C-Atome enthaltenden Alkoholen.

Als Kohlenwasserstoffe mit 2 bis 8 C-Atomen und einer Doppelbindung seien z.B. Ethylen oder Propylen genannt, aliphatische Kohlenwasserstoffe mit mindestens zwei, vorzugsweise konjugierten Doppelbindungen sind C₄- bis C₈-Kohlenwasserstoffe wie Butadien, Isopren oder Chloropren.

Bevorzugt sind Polymere mit C₁-C₂₀-alkyl(meth)acrylaten insbesondere C₁-C₁₀-Alkyl(meth)acrylate oder Gemischen dieser Alkyl-(meth)acrylate mit Vinylaromaten als Hauptmonomere (Polyacrylat-Bindemittel).

Alternativ sind ebenfalls Polymere bevorzugt mit aliphatischen Kohlenwasserstoffen mit 4 bis 8 C-Atomen und zwei konjugierten Doppelbindungen oder Gemische dieser aliphatischen Kohlenwasserstoffe mit Vinylaromaten, insbesondere Styrol, als Hauptmonomeren (Styrol(S)-Butadien (B) - Bindemittel).

Neben den Hauptmonomeren kann das radikalisch polymerisierte Polymer weitere Monomere als Aufbaukomponenten enthalten, z. B. Monomere mit Carbonsäure, Sulfonsäure oder Phosphonsäuregruppen. Bevorzugt sind Carbonsäuregruppen. Genannt seien z. B. Acrylsäure, Methacrylsäure, Itaconsäure, Maleinsäure oder Fumarsäure.

Weitere Monomere sind z.B. auch Hydroxylgruppen enthaltende Monomere, insbesondere C₁-C₁₀-Hydroxyalkyl(meth)acrylate, (Meth)acrylamid.

Als weitere Monomere seien darüberhinaus Phenyloxyethylglykolmono- (meth-)acrylat, Glycidylacrylat, Glycidylmethacrylat, Amino- (meth-)acrylate wie 2-Aminoethyl- (meth-)acrylat genannt.

Als weitere Monomere seien, insbesondere im Falle der Polyacrylat-Bindemittel, auch vernetzende Monomere, z.B. Divinylbenzol genannt.

Die Herstellung der-Polymere erfolgt in einer bevorzugten Ausführungsform durch Emulsionspolymerisation, es handelt sich daher um ein Emulsionspolymerisat.

Die Herstellung kann jedoch z. B. auch durch Lösungspolymerisation und anschließende Dispergierung in Wasser erfolgen.

Bei der Emulsionspolymerisation werden ionische und/oder nicht-ionische Emulgatoren und/oder Schutzkolloide bzw. Stabilisatoren als grenzflächenaktive Verbindungen verwendet.

Eine ausführliche Beschreibung geeigneter Schutzkolloide findet sich in Houben-Weyl, Methoden der organischen Chemie, Band XIV/1, Makromolekulare Stoffe, Georg-Thieme-Verlag, Stuttgart, 1961, S. 411 bis 420. Als Emulgatoren kommen sowohl anionische, kationische als auch nichtionische Emulgatoren in Betracht. Vorzugsweise werden als begleitende grenzflächenaktive Substanzen ausschließlich Emulgatoren eingesetzt, deren Molekulargewicht im Unterschied zu den Schutzkolloiden üblicherweise unter 2000 g/mol liegen. Selbstverständlich müssen im Falle der Verwendung von Gemischen grenzflächenaktiver Substanzen die Einzelkomponenten miteinander verträglich sein, was im zweifelsfall an Hand weniger Vorversuche überprüft werden kann. Vorzugsweise werden anionische und nichtionische Emulgatoren als grenzflächenaktive Substanzen verwendet. Gebräuchliche begleitende Emulgatoren sind z. B. ethoxylierte Fettalkohole (EO-Grad: 3 bis 50, Alkylrest: C₈-bis C₃₆), ethoxylierte Mono-, Di- und Tri-Alkylphenole (EO-Grad: 3 bis 50, Alkylrest: C₄- bis C₉), Alkalimetallsalze von Dialkylestern der Sulfobernsteinsäure sowie Alkali- und Ammoniumsalze von Alkylsulfaten (Alkylrest: C₈- bis C₁₂), von ethoxylierten Alkanolen (EO-Grad: 4 bis 30, Alkylrest: C₁₂- bis C₁₈), von ethoxylierten Alkylphenolen (EO-Grad: 3 bis 50, Alkylrest: C₄- bis C₉), von Alkylsulfonsäuren (Alkylrest: C₁₂- bis C₁₈) und von Alkylarylsulfonsäuren (Alkylrest: C₉- bis C₁₈).

Weitere geeignete Emulgatoren sind Verbindungen der allgemeinen Formel II worin R⁵ und R⁶ Wasserstoff oder C₄- bis C₁₄-Alkyl bedeuten und nicht gleichzeitig Wasserstoff sind, und X und Y Alkalimetallionen und/oder Ammoniumionen sein können. Vorzugsweise bedeuten R⁵, R⁶ lineare oder verzweigte Alkylreste mit 6 bis 18 C-Atomen oder Wasserstoff und insbesondere mit 6, 12 und 16 C-Atomen, wobei R⁵ und R⁶ nicht beide gleichzeitig Wasserstoff sind. X und Y sind bevorzugt Natrium, Kalium oder Ammoniumionen, wobei Natrium besonders bevorzugt ist. Besonders vorteilhaft sind Verbindungen II in denen X und Y Natrium, R⁵ ein verzweigter Alkylrest mit 12 C-Atomen und R⁶ Wasserstoff oder R⁵ ist. Häufig werden technische Gemische verwendet, die einen Anteil von 50 bis 90 Gew.-% des monoalkylierten Produktes aufweisen, beispielsweise Dowfax^{®} 2A1 (Warenzeichen der Dow Chemical Company).

Geeignete Emulgatoren finden sich auch in Houben-Weyl, Methoden der organischen Chemie, Band 14/1, Makromolekulare Stoffe, Georg Thieme Verlag, Stuttgart, 1961, Seiten 192 bis 208.

Handelsnamen von Emulgatoren sind z. B. Dowfax^{®}2 A1, Emulan^{®} NP 50, Dextrol^{®} OC 50, Emulgator 825, Emulgator 825 S, Emulan^{®} OG, Texapon^{®} NSO**,** Nekanil^{®} 904 S, Lumiten^{®} I-RA, Lumiten E 3065, Disponil FES 77, Lutensol AT 18, Steinapol VSL, Emulphor NPS 25.

Die grenzflächenaktive Substanz wird üblicherweise in Mengen von 0,1 bis 10 Gew.-%, bevorzugt 0,2 - 5 Gew.-% bezogen auf die zu polymerisierenden Monomeren verwendet.

Wasserlösliche Initiatoren für die Emulsionspolymerisation sind z.B. Ammonium- und Alkalimetallsalze der Peroxidischwefelsäure, z.B. Natriumperoxodisulfat, Wasserstoffperoxid oder organische Peroxide, z.B. tert-Butylhydroperoxid.

Geeignet sind auch sogenannte Reduktions-Oxidations(Red-Ox)-Initiator Systeme.

Die Red-Ox-Initiator-Systeme bestehen aus mindestens einem meist anorganischen Reduktionsmittel und einem anorganischen oder organischen Oxidationsmittel.

Bei der Oxidationskomponente handelt es sich z.B. um die bereits vorstehend genannten Initiatoren für die Emulsionspolymerisation.

Bei der Reduktionskomponenten handelt es sich z.B. um Alkalimetallsalze der schwefligen Säure, wie z.B. Natriumsulfit, Natriumhydrogensulfit, Alkalisalze der Dischwefligen Säure wie Natriumdisulfit, Bisulfitadditionsverbindungen aliphatischer Aldehyde und Ketone, wie Acetonbisulfit oder Reduktionsmittel wie Hydroxymethansulfinsäure und deren Salze, oder Ascorbinsäure. Die Red-Ox-Initiator-Systeme können unter Mitverwendung löslicher Metallverbindungen, deren metallische Komponente in mehreren Wertigkeitsstufen auftreten kann, verwendet werden.

Übliche Red-Ox-Initiator-Systeme sind z.B. Ascorbinsäure/Eisen(II)sulfat/Natriumperoxidisulfat, tert-Butylhydroperoxid/Natriumdisulfit, tert-Butylhydroperoxid/Na-Hydroxymethansulfinsäure. Die einzelnen Komponenten, z.B. die Reduktionskomponente, können auch Mischungen sein z.B. eine Mischung aus dem Natriumsalz der Hydroxymethansulfinsäure und Natriumdisulfit.

Die genannten Verbindungen werden meist in Form wäßriger Lösungen eingesetzt, wobei die untere Konzentration durch die in der Dispersion vertretbare Wassermenge und die obere Konzentration durch die Löslichkeit der betreffenden Verbindung in Wasser bestimmt ist. Im allgemeinen beträgt die Konzentration 0,1 bis 30 Gew.-%, bevorzugt 0,5 bis 20 Gew.-%, besonders bevorzugt 1,0 bis 10 Gew.-%, bezogen auf die Lösung.

Die Menge der Initiatoren beträgt im allgemeinen 0,1 bis 10 Ges:%, bevorzugt 0,5 bis 5 Gew.-%, bezogen auf die zu polymerisierenden Monomeren. Es können auch mehrere, verschiedene Initiatoren bei der Emulsionspolymerisation Verwendung finden.

Bei der Polymerisation können Regler eingesetzt werden, z.B. in Mengen von 0 bis 1,2 Gew.-Teile, bezogen auf 100 Gew.-Teile der zu polymerisierenden Monomeren, durch die die Molmasse verringert wird. Geeignet sind z.B. Verbindungen mit einer Thiolgruppe wie tert.-Butylmercaptan, Thioglycolsäureethylacrylester, Mercaptoethynol, Mercaptopropyltrimethoxysilan oder tert.-Dodecylmercaptan.

Die Emulsionspolymerisation erfolgt in der Regel bei 30 bis 130, vorzugsweise 50 bis 90°C. Das Polymerisationsmedium kann sowohl nur aus Wasser, als auch aus Mischungen aus Wasser und damit mischbaren Flüssigkeiten wie Methanol bestehen. Vorzugsweise wird nur Wasser verwendet. Die Emulsionspolymerisation kann sowohl als Batchprozeß als auch in Form eines Zulaufverfahrens, einschließlich Stufen- oder Gradientenfahrweise, durchgeführt werden. Bevorzugt ist das Zulaufverfahren, bei dem man einen Teil des Polymerisationsansatzes vorlegt, auf die Polymerisationstemperatur erhitzt, anpolymerisiert und anschließend den Rest des Polymerisationsansatzes, üblicherweise über mehrere räumlich getrennte Zuläufe, von denen einer oder mehrere die Monomeren in reiner oder in emulgierter Form enthalten, kontinuierlich, stufenweise oder unter Überlagerung eines Konzentrationsgefälles unter Aufrechterhaltung der Polymerisation der Polymerisationszone zuführt. Bei der Polymerisation kann auch z.B. zur besseren Einstellung der Teilchengröße eine Polymersaat vorgelegt werden.

Die Art und Weise, in der der Initiator im Verlauf der radikalischen wäßrigen Emulsionspolymerisation dem Polymerisationsgefäß zugegeben wird, ist dem Durchschnittsfachmann bekannt. Es kann sowohl vollständig in das Polymerisationsgefäß vorgelegt, als auch nach Maßgabe seines Verbrauchs im Verlauf der radikalischen wäßrigen Emulsionspolymerisation kontinuierlich oder stufenweise eingesetzt werden. Im einzelnen hängt dies von der chemischen Natur des Initiatorsystems als auch von der Polymersiationstemperatur ab. Vorzugsweise wird ein Teil vorgelegt und der Rest nach Maßgabe des Verbrauchs der Polymerisationszone zugeführt.

Zur Entfernung der Restmonomeren wird üblicherweise auch nach dem Ende der eigentlichen Emulsionspolymerisation, d.h. nach einem Umsatz der Monomeren von mindestens 95 %, Initiator zugesetzt.

Die einzelnen Komponenten können dem Reaktor beim Zulaufverfahren von oben, in der Seite oder von unten durch den Reaktorboden zugegeben werden.

Bei der Emulsionspolymerisation werden wäßrige Dispersionen des Polymeren in der Regel mit Feststoffgehalten von 15 bis 75 Gew.-%, bevorzugt von 40 bis 75 Gew.-% erhalten.

Für eine hohe Raum/Zeitausbeute des Reaktors sind Dispersionen mit einem möglichst hohen Feststoffgehalt bevorzugt. Um Feststoffgehalte > 60 Gew.-% erreichen zu können, sollte man eine bi-oder polymodale Teilchengröße einstellen, da sonst die Viskosität zu hoch wird, und die Dispersion nicht mehr handhabbar ist. Die Erzeugung einer neuen Teilchengeneration kann beispielsweise durch Zusatz von Saat (EP 81083), durch Zugabe überschüssiger Emulgatormengen oder durch Zugabe von Miniemulsionen erfolgen. Ein weiterer Vorteil, der mit der niedrigen Viskosität bei hohem Feststoffgehalt einhergeht, ist das verbesserte Beschichtungsverhalten bei hohen Feststoffgehalten. Die Erzeugung einer neuen/neuer Teilchengeneration/en kann zu einem beliebigen Zeitpunkt erfolgen. Er richtet sich nach den für eine niedrige Viskosität angestrebten Teilchengrößenverteilung.

Das so hergestellte Polymer wird vorzugsweise in Form seiner wäßrigen Dispersion verwendet.

Die Glasübergangstemperatur des Polymeren bzw. des Emulsionspolymerisats beträgt vorzugsweise -60 bis +60°C, besonders bevorzugt -30 bis +30°C und ganz besonders bevorzugt -20 bis +10°C.

Die Glasübergangstemperatur läßt sich nach üblichen Methoden wie Differentialthermoanalyse oder Differential Scanning Calorimetrie (s. z.B. ASTM 3418/82, sog. "midpoint temperature") bestimmen.

Ein weiterer wesentlicher Bestandteil der Papierstreichmasse ist ein Pigment, insbesondere ein Weißpigment, welches später dem beschichteten Papier die insbesondere gewünschte Farbe gibt.

Als Weißpigmente bekannt sind z.B. Bariumsulfat, Calciumcarbonat, Calciumsulfoaluminat, Kaolin, Talkum, Titandioxid, Zinkoxid, Kreide, Streichclay oder Satinweiß.

Die Papierstreichmasse kann weiterhin gegebenenfalls Hilfsmittel wie Verdicker, Entschäumer, Biozide aber auch sogenannte Hilfs-oder Co-bindemittel wie Stärke oder Cellulose enthalten.

Papierstreichmassen bestehen zum überwiegenden Teil aus dem Pigment. Bezogen auf 100 Gew.-Teile Pigment enthält die Papierstreichmasse daher im allgemeinen 1 bis 40 Gew.-Teile Polymer (fest, d.h. ohne Wasser), vorzugsweise 8 bis 25 Gew.-Teile Polymer.

Die Papierstreichmasse enthält vorzugsweise weniger als 3 Gew.-Teil Proteine, z.B. Kasein, bezogen auf 100 Gew.-Teile Pigment, besonders bevorzugt enthält sie weniger als 1 Gew.-Teil, ganz besonders bevorzugt keine Proteine, kein Casein.

Die erfindungsgemäße Papierstreichmasse zeigt auch ohne Kasein oder andere Proteine als Bindemittel eine Gelierung der gesamten Papierstreichmasse (siehe oben).

Vorzugsweise hat dazu mindestens einer der Bestandteile der Papierstreichmasse oder mindestens eine der Aufbaukomponenten eines der Bestandteile der Papierstreichmasse eine temperaturabhängige Lichtdurchlässigkeit derart, daß es einen Temperaturbereich begrenzt durch die Temperaturen T1 (tiefere Temperatur) und T2 (höhere Temperatur) gibt, in dem die Lichtdurchlässigkeit einer wässrigen Lösung, welche diesen Bestandteil oder diese Aufbaukomponente enthält, auf weniger als 80 % der Lichtdurchlässigkeit Tl abfällt.

Der Temperaturbereich T1 bis T2 umfaßt vorzugsweise maximal 15, insbesondere maximal 10°C.

Die Lichtdurchlässigkeit des Bestandteils bzw. der Aufbaukomponenten des Bestandteils (im nachfolgenden kurz zusammenfassend Komponente mit temperaturabhängiger Lichtdurchlässigkeit genannt) fällt in diesem Temperaturbereich auf weniger als 80 % insbesondere weniger als 50 %, ganz besonders weniger als 30 % der Lichtdurchlässigkeit bei T1 ab.

Der Temperaturbereich T1 bis T2 liegt vorzugsweise in dem gleichen Temperaturbereich, in dem die Viskosität ansteigen soll, d.h. die Papierstreichmasse geliert.

Die Trübung wird bestimmt an einer 5 Gew.-%igen Lösung oder Emulsion der Komponenten in Wasser.

Falls es sich bei den Komponenten mit temperaturabhängiger Lichtdurchlässigkeit um ein Monomer als Bestandteil des Polymeren handelt, wird nicht das Monomer als solches sondern dessen Homopolymer mit einem zahlenmittleren Molgewicht zwischen 1000 und 20000 (Gelpermeationschromatographie, H₂O, Acrylamid-Standard) bei der Bestimmung der Trübung verwendet.

Vorzugsweise handelt es sich bei den Komponenten mit temperaturabhängiger Lichtdurchlässigkeit um
a) polymere Verbindungen, welche der Dispersion als Additiv zugesetzt sind,
b) einen Emulgator zur Stabilisierung des Polymeren, der vorzugsweise bereits während der Polymerisationspolymerisation verwendet wird oder
c) ein Monomer als Aufbaukomponente des Polymeren.

Als polymere Verbindung a) geeignet sind insbesondere solche, welche bedingt durch ihre temperaturabhängige Löslichkeit in Wasser einen entsprechenden Trübungsbereich T1 bis T2 aufweisen.

Genannt seien insbesondere Verbindungen, die Alkoxygruppen, vorzugsweise Ethylenoxid- oder Propylenoxidgruppen, quaternäre Ammoniumgruppen, Siloxangruppen (Si-O) oder Kombinationen dieser Gruppen enthalten.

In Betracht kommen z.B. Verbindungen mit mindestens 2, vorzugsweise mindestens 4 quaternären Ammoniumgruppen, insbesondere solche der Formel I worin R¹, R² und R⁴ unabhängig voneinander für ein Wasserstoffatom, einen einwertigen organischen Rest mit vorzugsweise 1 bis 10 C-atomen stehen und R³ für einen zweiwertigen organischen Rest mit 1 bis 10 C-Atomen steht.

Genannt seien Verbindungen mit seitenständigen Alkylenoxidgruppen, z.B. Polyvinylether.

In Betracht kommen insbesondere auch Polysiloxane.

Besonders bevorzugt sind Verbindungen a) mit Kombinationen der obigen Gruppen, insbesondere solche mit Ammoniumgruppen und Alkylenoxidgruppen oder solche mit Siloxangruppen und Alkylenoxidgruppen

Kommerziell erhältlich sind z.B. Polyvinylether/Polysiloxan-Blockcopolymere (TEGO Coagulant der Firma Goldschmidt).

Das Molgewicht der polymeren Verbindung liegt im allgemeinen zwischen 500 und 50000 g/mol (zahlenmittleres Molgewicht bestimmt durch Gelpermeationschromatographie, PEG-Standard, Lösemittel H₂O).

Besonders bevorzugt sind niedermolekulare Verbindungen a) mit einem zahlenmittleren Molgewicht unter 10.000 insbesondere unter 5000 bzw. unter 3000 g/mol.

Bevorzugte Verbindungen a) erhalten 0,05 - 40 g Silizium (Si) in form von Siloxangruppen und/oder 0,1 bis 30 g Sauerstoff in Form von Alkoxygruppen und/oder 0,05 bis 20 g Stickstoff in Form von quaternären Ammoniumgruppen, bezogen auf 100 g der Verbindung a). Die Gesamtmenge an Silizium, Sauerstoff und/oder Stickstoff in Form der vorstehenden Gruppen beträgt vorzugsweise 0,1 bis 40 g auf 100 g; besonders bevorzugt ist der Mindestgehalt insgesamt 0,5 g, insbesondere 2 g und ganz besonders bevorzugt 5 g pro 100 g Verbindung a), eine Menge von 30 g Silizium, Sauerstoff und Stickstoff wird insgesamt vorzugsweise nicht überschritten.

Als Emulgatoren b) seien Emulgatoren genannt, die ebenfalls mindestens eine Siloxangruppen, Ammoniumgruppe oder Alkylenoxidgruppe enthalten.

Als Monomer c) sei zum Beispiel N-isopropylacrylamid erwähnt.

Vorzugsweise findet die Komponente a) mit temperaturabhängiger Lichtdurchlässigkeit Verwendung in Kombination mit einer ionisch stabilisierten Polymerdispersion.

Zur ionischen Stabilisierung der Polymerdispersion sind vorzugsweise Sulfat- oder Sulfonatgruppen geeignet. Insbesondere werden Emulgatoren mit derartigen Gruppen bei der Emulsionspolymerisation verwendet (siehe oben).

Die Gewichtsmenge der Verbindung a) beträgt vorzugsweise 0,5 bis 10 Gew.-Teile, besonders bevorzugt 1 bis 5 Gew.-Teile auf 100 Gew.-Teile Polymer.

Zur Herstellung der Papierstreichmasse können die Bestandteile in bekannter Weise gemischt werden.

Bei den Papierstreichmassen handelt es sich um wäßrige Papierstreichmassen. Der Wassergehalt kann je nach gewünschter Viskosität oder verlaufeigenschaften eingestellt werden.

Der pH-Wert der Papierstreichmasse wird vorzugsweise auf pH-Werte größer 7, insbesondere größer 8 eingestellt.

Die Papierstreichmassen eignen sich zur Beschichtung z.B. von Papier oder Karton. Die Papierstreichmasse kann dann nach üblichen Verfahren auf die zu beschichteten Papiere oder Karton aufgebracht werden.

Die Auftragsmenge beträgt dabei im allgemeinen 1 bis 30, vorzugsweise 10 bis 25 g/m² (fest, ohne Wasser).

Die Papierstreichmassen eignen sich für das Gussstrichverfahren (cast-coating).

Wesentlich bei diesen Beschichtungsverfahren ist, daß die Papierstreichmasse während des Beschichtungsprozesses geliert und das beschichtete Papier mit einem Metallzylinder, vorzugsweise einem Chromzylinder in Kontakt gebracht wird, insbesondere über diesen Zylinder kalandriert wird.

Bekannte Gussstrichverfahren sind der Warren- oder der Championprozess.

Gemeinsam ist den Gussstrichverfahren, daß
- das Rohpapier zunächst mit der Papierstreichmasse beschichtet wird
- eine Trocknung der Beschichtung erfolgt, wobei vorzugsweise Restwasser in der Beschichtung verbleibt,
- anschließend das beschichtete Papier über den Metallzylinder, vorzugsweise Chromzylinder, kalandriert wird.

Zur Kalandrierung läuft das beschichtete Papier vorzugsweise zunächst über eine Anpresswalze, die das beschichtete Papier an den Metallzylinder anpresst.

Gegebenenfalls wird vor oder während der Kalandrierung Wasser zugeführt, um die Beschichtung noch feucht zu halten.

Die Temperatur des Metallzylinders liegt vorzugsweise zwischen 90 und 150°C.

Durch das Gussstrichverfahren erhalten die beschichteten Papiere besondere Eigenschaften, wie hoher Glanz und hohe Glätte. Die Papiere eignen sich insbesondere als Dekorpapiere, oder hochwertige Verpackungspapiere oder Etiketten, z.B. für Parfüm, für Werbezwecke, etc.

Die Papierstreichmassen eignen sich sehr gut für das Gussstrichverfahren. Die mit den Papierstreichmassen beschichteten Papiere zeigen die gewünschten Eigenschaften wie Glanz, Glätte, in hohem Maße.

Die beschichteten Papiere sind in den üblichen Druckverfahren gut bedruckbar, z. B. im Offset-, Hoch- oder Tiefdruckverfahren.

### Beispiele

### 1) Herstellung der Latices:

### Latex 1

In einem Polymerisationsgefäß legte man 300 g Wasser, 32 g einer 33 gew.-%igen Polymerisat (d₅₀ 30 nm), sowie 10 % der Initiatorlösung (Zulauf 2) vor und erwärmte auf 70°C.

Dann gab man über zwei getrennte Zuläufe zeitgleich beginnend innerhalb von 5,5 h die Monomeremulsion und die Restmenge der Initiatorlösung unter Beibehaltung der Temperatur in das Polymerisationsgefäß. Nach Beendigung der Monomerzugabe kühlte man auf 60°C und gab 4g tert.-Butylhydroperoxid in 70 g Wasser sowie eine Lösung 2,5 g Aceton und 7 g einer 40 gew %igen Lösung Natriumdisulfit in 84 g Wasser unter Beibehaltung der Temperatur innerhalb von 2 h zu. Anschließend wurden 60 g einer 25 gew.-%igen Natronlauge zugegeben. Danach kühlte man auf Raumtemperatur ab.

### Zulauf 1:

| | |
|---|---|
| 970 g | entionisiertes Wasser |
| 24 g | Natriumlaurylsulfat, 28 gew.-%ig in Wasser |
| 700 g | Styrol |
| 100 g | Acrylnitril |
| 630 g | Butadien |
| 15 g | tert.-Dodecylmerkaptan |
| 45 g | Methacrylsäure |
| 10 g | 25 gew.-%ige wässrige Natronlauge |

### Zulauf 2:

| | |
|---|---|
| 15,0 g | Natriumperoxodisulfat in 210 g Wasser |

Der Feststoffgehalt der Dispersion lag bei etwa 50 Gew.-%. Die Lichtdurchlässigkeit betrug 44 %. Die gewichtsmittlere Teilchengröße d₅₀ lag bei 170 nm. Der pH-Wert lag bei 6,2 und die Glasübergangstemperatur betrug 5 °C.

### Latex 2

In einem Polymerisationsgefäß legte man 321 g Wasser, 22,3 g einer 33 gew.-%igen Polymerisat (d₅₀ 30 nm), 180 g Acrylnitril sowie 180 g Butadien vor und erwärmte auf 65°C. Bei Erreichen der Solltemperatur werden 2,25 g Natriumperoxodisulfat als 10 gew.%ige wäßrige Lösung zum Starten der Reaktion zugegeben.

Dann gab man über zwei getrennte Zuläufe zeitgleich beginnend innerhalb von 6 h die Monomeremulsion und 2,25 g Natriumperoxodisulfat in 27 g Wasser unter Beibehaltung der Temperatur in das Polymerisationsgefäß. Nach-Beendigung der Monomerzugabe wurden 4g tert.-Butylhydroperoxid in 70 g Wasser sowie eine Lösung 2,5 g Aceton und 7 g einer 40 gew %igen Lösung Natriumdisulfit in 84 g Wasser unter Beibehaltung der Temperatur innerhalb von 2 h zugegeben. Anschließend wurden 23g einer 10 gew.-%igen Natronlauge zugegeben. Danach kühlte man auf Raumtemperatur ab.

### Monomeremulsion:

| | |
|---|---|
| 860 g | entionisiertes Wasser |
| 60 g | Natriumlaurylsulfat, 15 gew.-%ig in Wasser |
| 735 g | Butadien |
| 210 g | Acrylnitril |
| 150 g | Styrol |
| 45 g | Methacrylsäure |
| 12 g | tert.-Dodecylmerkaptan |

Der Feststoffgehalt der Dispersion lag bei etwa 50 Gew.-%. Die Lichtdurchlässigkeit betrug 60 %. Die gewichtsmittlere Teilchengröße d₅₀ lag bei 180 nm. Der pH-Wert lag bei 7,7 und die Glasübergangstemperatur betrug -15 °C.

### Latex 3

Analog Latex 2 jedoch wurden in der Monomeremulsion statt Natriumlaurylsulfat 112 g eine 40 gew.-%igen Lösung von Texapon K30 (ethoxyliertes Natriumalkansulfat, Henkel) in Wasser verwendet.

### Latex 4

Analog Latex 3 jedoch wurden in der Monomeremulsion 620g Butadien und 265 g Styrol verwendet.

Die Glasübergangstemperatur dieses Polymers betrug 2 °C.

### 2) Rezeptur der Papierstreichmasse

Die Papierstreichmasse wurde hergestellt durch Mischen der Bestandteile gemäß Tabelle 1

**Tabelle 1.**

| | Feststoffgehalt (%) | Bsp.1* | Bsp.2* | Bsp.3 | Bsp.4 | Bp.5 | Bsp.6 |
|---|---|---|---|---|---|---|---|
| Amazone 88 ¹ | 74 | 100 | 100 | 100 | 100 | 100 | 100 |
| Casein | 21 | 12 | - | - | - | - | - |
| Ammoniumnitrat | 50 | 1,2 | - | - | - | - | - |
| Tributylphosphate | 100 | 0,4 | - | - | - | - | - |
| Ammoniak | 25 | 0,16 | - | - | - | - | - |
| Latex 1 | 50 | 12 | - | - | - | - | 8 |
| Latex 2 | 50 | - | 20 | 20 | - | - | 12 |
| Latex 3 | 50 | - | - | - | 20 | - | - |
| Latex 4 | 50 | - | - | - | 20 | 20 | - |
| Koagulations-Reagenz ² | 10 | - | - | 0,5 | 0,5 | 0,5 | 0,5 |
| Ca-Formate | 10 | 0,5 to 2 | - | - | - | - | - |
| Feststoffgehalt der Streichfarbe (%) | | 42 | 61 | 61 | 61 | 61 | 61 |

| | | | | | | | |
|---|---|---|---|---|---|---|---|
| *zum Vergleich ¹ Weißpigment ² TEGO Coagulant 4710 der Firma Goldschmidt, Trübungstemperatur 40°C (Siloxan-Vinylether Blockcopolymer) | | | | | | | |

### Gelierung

Die Viskosität der Papierstreichmasse wurde wie oben in der Beschreibung angegeben gemessen und der Gelierungspunkt bestimmt.

| Beispiel | Gelierungspunkt/°C |
|---|---|
| 1 | 40 |
| 2 | - |
| 3 | 35 |
| 4 | 37 |
| 5 | 36 |
| 6 | 38 |

### 3. Weitere Beispiele

### Latex 5

Analog Latex 2 jedoch wurden 120 g Acrylnitril, 30 g Styrol und 180 g Butadien vorgelegt; die Monomeremulsion enthielt statt Natriumlaurylsulfat 113 g einer 40 %igen Lösung Emulgator K30 in Wasser, 210 g Styrol, 180 g Acrylnitril, sonst wie Latex 2. Nach Abkühlen wurde die Reaktionsmischung mit 37 g einer 40 %igen Lösung Emulgator K30 in Wasser versetzt.

Der Feststoffgehalt der Dispersion lag bei etwa 50 Gew.-%. Die Lichtdurchlässigkeit betrug 50 %. Die gewichtsmittlere Teilchengröße d₅₀ lag bei 180 nm. Der pH-Wert lag bei 7,8 und die Glasübergangstemperatur betrug -24°C.

Analog Latex 5, jedoch 120 g statt 180 g Butadien in Vorlage; 375 g statt 210 g Styrol und 630 statt 735 g Butadien in Zulauf; sonst wie Latex 5.

Der Feststoffgehalt der Dispersion wurde auf 45 Gew.-% eingestellt. Die Lichtdurchlässigkeit betrug 50 %. Die gewichtsmittlere Teilchengröße d₅₀ lag bei 185 nm. Der pH-Wert lag bei 7,1 und die Glasübergangstemperatur betrug -5°C.

### 4. Herstellung der beschichteten Papiere im Gusstrichverfahren

Die Herstellung der beschichteten Papiere erfolgte mit Hilfe einer Labor-Gusstrich-Apparatur aus Auftragsaggregat, Anpreßwalze, Chromzylinder.

Anschließend wurde der Glanz der beschichteten Papiere nach Lehmann gemessen.

| | Beispiel 7 | Beispiel 8 |
|---|---|---|
| SPS¹ | 100 | 100 |
| Casein | - | - |
| Latex 5 | 20 | |
| Latex 6 | | 20 |
| Koagulations-Reagenz² | 0,5 | 0,5 |
| Feststoffgehalt der Streichfarbe (%) | 53 | 53 |
| Gelierungspunkt | 49 | 45 |
| Papierglanz (Lehmann, 75°) | 76,2 | 84 |

| | | |
|---|---|---|
| ¹ Weißpigment ² TEGO Coagulant 4710, Goldschmidt AG | | |

Der erhaltene Glanz entspricht dem in hohem Maße den Anforderungen an Papiere mit hoher Qualität, wie sie im Gussstrichverfahren erhalten werden.

## Patentansprüche

1. Verfahren zur Herstellung von beschichteten Papieren durch Beschichtung von Rohpapieren mit Papierstreichmassen enthaltend ein mineralisches Pigment und eine wäßrige Polymerdispersion als Bindemittel, **dadurch gekennzeichnet, dass** die Polymerdispersion erhältlich ist durch Emulsionspolymerisation von ethylenisch ungesättigten Verbindungen (Monomere) und die Papierstreichmasse oberhalb von 35°C geliert, d.h. die Viskosität der Papierstreichmasse zwischen 35 und 60°C auf mindestens den doppelten Wert verglichen mit der Viskosität bei 30°C ansteigt und dass die Beschichtung der Papiere nach einem Gussstrichverfahren erfolgt, welches durch folgende Verfahrensschritte **gekennzeichnet** ist:
- Aufbringen der wässrigen Papierstreichmasse auf Rohpapier
- Inkontaktbringen des beschichteten Papiers mit einem auf mindestens 90°C aufgeheizten Zylinder aus Metall, insbesondere mit einem Chromzylinder.

2. Verfahren gemäß Anspruch 1, **dadurch gekennzeichnet, dass** mindestens einer der Bestandteile der Papierstreichmasse oder mindestens eine der Aufbaukomponenten eines der Bestandteile der Papierstreichmasse eine temperaturabhängige Lichtdurchlässigkeit aufweist, derart, dass es einen Temperaturbereich begrenzt durch die Temperaturen T1 (tiefere Temperatur) und T2 (höhere Temperatur) gibt, in dem die Lichtdurchlässigkeit einer wässrigen Lösung, welche diesen Bestandteil oder diese Aufbaukomponente enthält, auf weniger als 80 % der Lichtdurchlässigkeit bei T1 abfällt.

3. Verfahren gemäß Anspruch 1, **dadurch gekennzeichnet, dass** die Papierstreichmasse eine der folgenden Bestandteile enthält:
a) eine ionisch stabilisierte Polymerdispersion in Kombination mit einer polymeren Verbindung mit einer temperaturabhängigen Lichtdurchlässigkeit,
b) eine mit einem nichtionischen Emulgator stabilisierte wäßrige Polymerdispersion, wobei der Emulgator eine temperaturabhängige Lichtdurchlässigkeit aufweist oder
c) eine wäßrige Polymerdispersion, worin das dispergierte Polymer als Aufbaukomponente ein Monomer enthält, dessen Homopolymer eine temperaturabhängige Lichtdurchlässigkeit aufweist,
wobei in allen vorstehenden Fällen temperaturabhängige Lichtdurchlässigkeit bedeutet, dass es einen Temperaturbereich begrenzt durch die Temperaturen T1 (tiefere Temperatur) und T2 (höhere Temperatur) gibt, in dem die Lichtdurchlässigkeit auf weniger als 80 % der Lichtdurchlässigkeit bei T1 abfällt.

4. Verfahren gemäß einem der Ansprüche 1 bis 3, **dadurch gekennzeichnet, dass** es sich bei der Polymerdispersion um die Dispersion eines Polymeren, welches zu mindestens 40 Gew.-% aus sogenannten Hauptmonomeren, ausgewählt aus C1 bis C20 Alkyl(meth)acrylaten, Vinylestern von bis zu 20 C-Atome enthaltenden Carbonsäuren, Vinylaromaten mit bis zu 20 C-atomen, ethylenisch ungesättigten Nitrilen, Vinylhalogeniden, Vinylethern von 1 bis 10C Atome enthaltenden Alkoholen, aliphatischen Kohlenwasserstoffen mit 2 bis 8C Atomen und ein oder zwei Doppelbindungen oder Mischungen dieser Monomeren aufgebaut ist, handelt.

5. Verfahren gemäß einem der Ansprüche 1 bis 4, **dadurch gekennzeichnet, dass** es sich bei der Polymerdispersion um die Dispersion eines Polymeren mit einer Glasübergangstemperatur im Bereich von -60 bis +60°C handelt.

6. Verfahren gemäß einem der Ansprüche 1 bis 5, **dadurch gekennzeichnet, dass** die Papierstreichmasse einen pH Wert größer 7 hat.

7. Verfahren gemäß Ansprüche 3, **dadurch gekennzeichnet, dass** es sich bei der polymeren Verbindung unter a) um eine bei 21°C wasserlösliche Verbindung mit Polyethergruppen handelt.

8. Verfahren gemäß einem der Ansprüche 1 bis 7, **dadurch gekennzeichnet, dass** die Papierstreichmasse kein Protein, insbesondere kein Kasein, enthält.

9. Beschichtete Papiere, erhältlich nach einem Verfahren gemäß einem der Ansprüche 1 bis 8.

10. Papierstreichmasse enthaltend ein mineralisches Pigment und eine wäßrige Polymerdispersion als Bindemittel, **dadurch gekennzeichnet, dass** die Polymerdispersion erhältlich ist durch Emulsionspolymerisation von ethylenisch ungesättigten Verbindungen (Monomere), die Papierstreichmasse oberhalb von 35°C geliert, d.h. die Viskosität der Papierstreichmasse zwischen 35 und 60°C auf mindestens den doppelten Wert verglichen mit der Viskosität bei 30°C ansteigt, und die Papierstreichmasse eine polymere Verbindung a) mit einer temperaturabhängigen Lichtdurchlässigkeit enthält, wobei temperaturabhängige Lichtdurchlässigkeit bedeutet, dass es einen Temperaturbereich begrenzt durch die Temperaturen T1 (tiefere Temperatur) und T2 (höhere Temperatur) gibt, in dem die Lichtdurchlässigkeit auf weniger als 80 % der Lichtdurchlässigkeit bei T1 abfällt und wobei diese Verbindungen a) durch ihre temperaturabhängige Löslichkeit in Wasser einen entsprechenden Trübungsbereich T1 bis T2 aufweisen.

## Claims

1. A process for the production of coated papers by coating base papers with paper coating slips comprising a mineral pigment and an aqueous polymer dispersion as a binder, wherein the polymer dispersion is obtainable by emulsion polymerization of ethylenically unsaturated compounds (monomers) and the paper coating slip gels at above 35°C, i.e. the viscosity of the paper coating slip at from 35 to 60°C is at least twice the viscosity at 30°C, and wherein the coating of the papers is carried out by a cast coating process which comprises the following process steps:
- application of the aqueous paper coating slip to base paper
- bringing of the coated paper into contact with a metal cylinder, in particular a chromium cylinder, heated to at least 90°C.

2. The process according to claim 1, wherein at least one of the constituents of the paper coating slip or at least one of the structural components of one of the constituents of the paper coating slip has a temperature-dependent light transmittance such that there is a temperature range bounded by the temperatures T1 (lower temperature) and T2 (higher temperature) in which the light transmittance of an aqueous solution which comprises this constituent or this structural component decreases to less than 80% of the light transmittance at T1.

3. The process according to claim 1, wherein the paper coating slip comprises one of the following constituents:
a) an ionically stabilized polymer dispersion in combination with a polymeric compound having a temperature-dependent light transmittance,
b) an aqueous polymer dispersion stabilized with a nonionic emulsifier, the emulsifier having a temperature-dependent light transmittance, or
c) an aqueous polymer dispersion in which the dispersed polymer comprises, as a structural component, a monomer whose homopolymer has a temperature-dependent light transmittance,
in all above cases temperature-dependent light transmittance meaning that there is a temperature range bounded by the temperatures T1 (lower temperature) and T2 (higher temperature) in which the light transmittance decreases to less than 80% of the light transmittance at T1.

4. The process according to any of claims 1 to 3, wherein the polymer dispersion is the dispersion of a polymer which is composed of at least 40% by weight of main monomers selected from C₁- to C₂₀-alkyl (meth)acrylates, vinyl esters of carboxylic acids of up to 20 carbon atoms, vinylaromatics of up to 20 carbon atoms, ethylenically unsaturated nitriles, vinyl halides, vinyl ethers of alcohols of 1 to 10 carbon atoms, aliphatic hydrocarbons having 2 to 8 carbon atoms and one or two double bonds or mixtures of these monomers.

5. The process according to any of claims 1 to 4, wherein the polymer dispersion is the dispersion of a polymer having a glass transition temperature of from -60 to +60°C.

6. The process according to any of claims 1 to 5, wherein the paper coating slip has a pH greater than 7.

7. The process according to claim 3, wherein the polymeric compound under a) is a compound which is water-soluble at 21°C and has polyether groups.

8. The process according to any of claims 1 to 7, wherein the paper coating slip comprises no protein, in particular no casein.

9. A coated paper obtainable by a process according to any of claims 1 to 8.

10. A paper coating slip comprising a mineral pigment and an aqueous polymer dispersion as a binder, said polymer dispersion being obtainable by emulsion polymerization of ethylenically unsaturated compounds (monomers), said paper coating slip gelling at above 35°C, i.e. the viscosity of the paper coating slip rising between 35 and 60°C to at least twice the value compared with the viscosity at 30°C, and said paper coating slip comprising a polymeric compound a) having a temperature-dependent light transmittance, temperature-dependent light transmittance meaning that there is a temperature range bounded by the temperatures T1 (lower temperature) and T2 (higher temperature) in which the light transmittance decreases to less than 80% of the light transmittance at T1, and these compounds a), owing to their temperature-dependent solubility in water, having a corresponding turbidity range T1 to T2.

## Revendications

1. Procédé de fabrication de papiers revêtus par revêtement de papiers bruts avec des masses d'enduction pour papier contenant un pigment minéral et une dispersion aqueuse de polymère en tant que liant, **caractérisé en ce que** la dispersion de polymère peut être obtenue par polymérisation en émulsion de composés éthyléniquement insaturés (monomères) et la masse d'enduction pour papier gélifie au-dessus de 35 °C, c'est-à-dire que la viscosité de la masse d'enduction pour papier entre 35 et 60 °C augmente d'au moins deux fois en comparaison de la viscosité à 30 °C et le revêtement des papiers a lieu selon un procédé de couchage au glacis, qui est **caractérisé par** les étapes de procédé suivantes consistant à :
- appliquer la masse aqueuse d'enduction pour papier sur le papier brut
- mettre en contact le papier enduit avec un cylindre de métal chauffé à au moins 90 °C, en particulier avec un cylindre de chrome.

2. Procédé selon la revendication 1, **caractérisé en ce qu'**au moins un des constituants de la masse d'enduction pour papier ou au moins un des composants de formation d'un des constituants de la masse d'enduction pour papier présente une perméabilité à la lumière dépendant de la température, de sorte qu'il existe une plage de températures limitée par les températures T1 (température plus basse) et T2 (température plus élevée), dans laquelle la perméabilité à la lumière d'une solution aqueuse contenant ce constituant ou ce composant de formation baisse à moins de 80 % de la perméabilité à la lumière pour T1.

3. Procédé selon la revendication 1, **caractérisé en ce que** la masse d'enduction pour papier contient un des constituants suivants :
a) une dispersion de polymère ioniquement stabilisée en combinaison avec un composé polymère ayant une perméabilité à la lumière dépendant de la température,
b) une dispersion aqueuse de polymère stabilisée avec un émulsifiant non ionique, l'émulsifiant présentant une perméabilité à la lumière dépendant de la température ou
c) une dispersion aqueuse de polymère, dans laquelle le polymère dispersé contient un monomère en tant que composant de formation, dont l'homopolymère présente une perméabilité à la lumière dépendant de la température,
la perméabilité à la lumière dépendant de la température signifiant dans chacun des cas précédents qu'il existe une plage de températures limitée par les températures T1 (température plus basse) et T2 (température plus élevée), dans laquelle la perméabilité à la lumière baisse à moins de 80 % de la perméabilité à la lumière pour T1.

4. Procédé selon l'une quelconque des revendications 1 à 3, **caractérisé en ce que** la dispersion de polymère est la dispersion d'un polymère composé pour au moins 40 % en poids de ce qu'on appelle des monomères principaux, choisis parmi des (méth) acrylates d'alkyle en C₁ à C₂₀, des esters vinyliques d'acides carboxyliques contenant jusqu'à 20 atomes de carbone, des substances vinylaromatiques ayant jusqu'à 20 atomes de carbone, des nitriles éthyléniquement insaturés, des halogénures de vinyle, des éthers vinyliques d'alcools contenant de 1 à 10 atomes de carbone, des hydrocarbures aliphatiques contenant 2 à 8 atomes de carbone et une ou deux doubles liaisons ou des mélanges de ces monomères.

5. Procédé selon l'une quelconque des revendications 1 à 4, **caractérisé en ce que** la dispersion de polymère est la dispersion d'un polymère ayant une température de transition vitreuse dans la plage de -60 à +60 °C.

6. Procédé selon l'une quelconque des revendications 1 à 5, **caractérisé en ce que** la masse d'enduction pour papier a une valeur de pH supérieure à 7.

7. Procédé selon la revendication 3, **caractérisé en ce que** le composé polymère de a) est un composé, soluble dans l'eau à 21 °C, comportant des groupes polyéther.

8. Procédé selon l'une quelconque des revendications 1 à 7, **caractérisé en ce que** la masse d'enduction pour papier ne contient aucune protéine, en particulier pas de caséine.

9. Papiers revêtus, pouvant être obtenus par un procédé selon l'une quelconque des revendications 1 à 8.

10. Masse d'enduction pour papier contenant un pigment minéral et une dispersion aqueuse de polymère en tant que liant, **caractérisée en ce que** la dispersion de polymère peut être obtenue par polymérisation en émulsion de composés éthyléniquement insaturés (monomères), la masse d'enduction pour papier gélifie au-dessus de 35 °C, c'est-à-dire que la viscosité de la masse d'enduction pour papier entre 35 et 60 °C augmente d'au moins deux fois en comparaison de la viscosité à 30 °C, et la masse d'enduction pour papier contient un composé polymère a) ayant une perméabilité à la lumière dépendant de la température, perméabilité à la lumière dépendant de la température signifiant qu'il existe une plage de températures limitée par les températures T1 (température plus basse) et T2 (température plus élevée), dans laquelle la perméabilité à la lumière baisse à moins de 80 % de la perméabilité à la lumière pour T1, et ces composés a) présentant une plage de turbidité correspondante T1 à T2 de par leur solubilité, dépendant de la température, dans l'eau.
